# EUROPÄISCHE PATENTSCHRIFT

(11) **EP 1 089 955 B1**
(45) Veröffentlichungstag und Bekanntmachung des Hinweises auf die Patenterteilung: **21.08.2002**
(21) Anmeldenummer: 99926266.0
(22) Anmeldetag: 16.04.1999
(51) Int. Cl.: C06B 21/00, C06C 9/00, C06B 33/06

(54) **VERFAHREN ZUR HERSTELLUNG PYROTECHNISCHER ANZÜNDSÄTZE**
METHOD FOR PRODUCING PYROTECHNIC PRIMER CHARGES
PROCEDE DE PRODUCTION DE JEUX PYROTECHNIQUES D'AMORCE

(30) Priorität: 28.05.1998 DE 19823999
(43) Veröffentlichungstag der Anmeldung: 11.04.2001
(73) Patentinhaber: NICO-PYROTECHNIK Hanns-Jürgen Diederichs GmbH & Co. KG, D-22946 Trittau (DE)
(72) Erfinder: KRONE, Uwe, D-22929 Hamfelde (DE); CEGIEL, Dirk, D-23847 Stubben (DE)
(74) Vertreter: Haft, von Puttkamer, Berngruber, Czybulka
(86) Internationale Anmeldenummer: DE9901160
(87) Internationale Veröffentlichungsnummer: WO99061394

(56) Entgegenhaltungen:
- EP-A- 0 745 574
- CH-A- 664 554
- DE-A- 2 712 603
- DE-A- 3 925 234
- US-A- 3 222 231
- US-A- 3 420 137
- US-A- 3 652 350
- DATABASE WPI Section Ch, Week 9640 Derwent Publications Ltd., London, GB; Class D14, AN 96-400481 XP002113616 & RU 2 050 963 C (CONSERVE FRUIT DRYING IND INST), 27. Dezember 1995 (1995-12-27)
- DATABASE WPI Section Ch, Week 9651 Derwent Publications Ltd., London, GB; Class D14, AN 96-516840 XP002113617 & RU 2 056 926 C (CANNING VEGETABLES DRYING IND RES INST), 27. März 1996 (1996-03-27)

## Beschreibung

Die Erfindung bezieht sich auf ein Verfahren zum Herstellen von pyrotechnischen Anzündsätzen auf der Basis von Metallpulvern oder Metallhydriden, Kaliumperchlorat und Bindern.

Pyrotechnische Anzündsätze sind Gemische von festen Stoffen in zumeist pulverförmigen Zustand, deren Komponenten hauptsächlich aus Reduktionsmitteln und Oxidationsmitteln bestehen. Bei Zuführen einer der geeigneten Menge Energie, z.B. in Form einer Anzündflamme, wird ein Redoxvorgang eingeleitet: der pyrotechnische Satz brennt je nach Aufbau und Anordnung mehr oder weniger heftig ab.

Pyrotechnische Anzündsätze finden vielfältige Verwendung und werden z.B. als Zündköpfe von Streichhölzern, in Leucht- und Signalmunition, in Rauch- und Nebelkörpern, in Gasgeneratoren, z.B. für Sicherheitsluftkissen (Airbags) und in zahlreichen verschiedenen Anordnungen bei Feuerwerkskörpern benutzt.

Die Herstellung pyrotechnischer Anzündsätze erfolgt zumeist durch trockenes Vermischen der einzelnen Bestandteile. Geschieht dieses von Hand, so werden die zerkleinerten Komponenten durch Siebe gedrückt und durchgemischt. Bei maschinellem Mischen werden die Komponenten des pyrotechnischen Anzündsatzes eventuell nach vorheriger Zerkleinerung unvermischt in Behälter gefüllt und in diesem durch Rührer, Drehbewegungen des Mischbehälters oder Scherkräfte applizierende Einrichtungen homogen vermischt. Als Mischgeräte werden Taumelmischer, Tetraedermischer, Planetenmischer oder daraus abgeleitete und auch kombinierte Mischapparate verwendet.

Oft werden pyrotechnische Anzündsätze als Granulat verwendet, weil sie sich in dieser Form besser schütten und dosieren lassen. Die Granulierung geschieht durch Zufügen eines geeigneten Lösemittels zum trockenen Anzündsatz und Vermischen in Spezialbehältern. Dabei kann das Lösemittel den Binder bereits gelöst enthalten oder die Binderkomponente, welche mit dem Lösemittel quellfähig oder in ihm löslich ist, befindet sich bereits in Pulverform im pyrotechnischen Satz, so dass bei Zugabe des Lösemittels sich adhäsive Kräfte ausbilden können, die schließlich zur Granulatform führen. Zur Ausbildung der Granulatform sind spezielle Granulatmischer vorgesehen. Durch anschließendes Trocknen wird das Lösemittel wieder entfernt, so dass man ein dosierfähiges Schüttgut erhält.

Wenn die Komponenten des pyrotechnischen Anzündsatzes sehr fein sind oder wenn die in ihnen gespeicherte chemische Energie groß ist, müssen Maßnahmen ergriffen werden, um die Gefahr bei der Herstellung beherrschbar zu halten. Die mechanische und thermische Empfindlichkeit dieser Anzündsätze ist oft so ausgeprägt, dass sich ein Umgang mit ihnen ohne geeignete Sicherheitsmaßnahmen verbietet.

Der Gefährlichkeit bei der Herstellung tragen zahlreiche Sicherheitsvorschriften Rechnung. So werden pyrotechnische Sätze z.B. bei den berufsgenossenschaftlichen Unfallverhütungsvorschriften entsprechend ihrer Gefährlichkeit in Gruppen eingeteilt, die abgestufte Sicherheitsvorkehrungen bei der Herstellung der Sätze fordern. Die beiden gefährlichsten Gruppen dürfen nicht mehr von Hand gemischt werden. Sie werden hinter Schutzwänden oder in einem abgeteiltem Raum automatisch gemischt, der vom Bedienungsraum durch eine Widerstandswand getrennt ist. Diese Art der Herstellung nennt man gewöhnlich "Arbeiten unter Sicherheit". Dies gilt primär für trockene pulverige Komponenten.

Werden beim Mischen Maßnahmen ergriffen, welche die Auslösbarkeit und die mechanische oder thermische Empfindlichkeit der Sätze herabsetzen, so können in der obigen Gruppeneinteilung Herabstufungen vorgenommen werden. Eine Maßnahme hierfür ist z.B., die Komponenten nicht trocken, sondern zusammen mit einer Flüssigkeit zu mischen.

Dieses Verfahren findet besonders Anwendung beim Mischen von hier interessierenden pyrotechnischen Anzündsätzen. Unter Zusatz von Lösemitteln, z.B. Wasser, können die pyrotechnischen Anzündsätze wesentlich gefahrloser als in trockenem Zustand hergestellt werden. Trotzdem ist die in Anzündsätzen gespeicherte Energie so hoch, dass die Wirkung einer unfallbedingten Auslösung deren Verarbeitung von Hand auch im feuchten Zustand verbietet. Zudem muss die Mischungsmenge in der Masse klein gehalten werden, in der Regel unter 100 Gramm, so dass eine Auslösung auch bei der Herstellung unter Sicherheit beherrschbar bleibt.

Eine weitere Schwierigkeit bei diesem Verfahren ist die Bemessung der Flüssigkeitsmenge. Sie muss einerseits so groß sein, dass die Gefahr einer Auslösung bei der Mischung des Satzes deutlich gesenkt wird; andererseits erhöht sich mit steigender Flüssigkeitsmenge auch die anschließende Trocknungsdauer; außerdem nimmt die Gefahr der Riss- und Lunkerbildung beim Trocknen zu: Risse und Lunker gefährden die sichere Funktion des Anzündsatzes bei dessen Anzündung.

Da nach der Herstellung der Mischung bei der anschließenden Dosierung für den Anzünder die Flüssigkeit mitdosiert wird, am eigentlichen Umsatz der Anzündmischung jedoch nicht beteiligt ist, muss der Flüssigkeitsgehalt der Mischung genau bestimmbar sein und auch während des Dosierens konstant gehalten werden. Nur dann werden die Anzündsätze bei der anschließenden Trocknung gleichmäßige Eigenschaften aufweisen.

Des weiteren ist es bekannt, dass sich flüssige pastöse Mischungen für pyrotechnische Anzündsätze mit Komponenten unterschiedlicher Dichte, Löslichkeit oder elektrischem Umfeld, d. h. Ausbildung von Dipolen bzw. gleichsinniger oder gegensinniger Aufladung, relativ schwer handhaben lassen. In den Mischungen haben die verschiedenen Feststoffkomponenten unterschiedliche Sedimentationsgeschwindigkeiten, so dass sich nach kurzer Standzeit Flüssigkeit und Feststoff trennen und eine reproduzierbare Dosierung der Mischung erschweren, was wiederum die Qualität des Anzünders beeinträchtigt.

Der Erfindung liegt die Aufgabe zugrunde, ein Verfahren zum Herstellen von pyrotechnischen Anzündsätzen der in Rede stehenden Art anzugeben, mit dem die verwendeten Komponenten homogen vermischt werden, gleichzeitig die Gefahr einer Auslösung der Mischung deutlich gesenkt und eine reproduziere Dosierung ermöglicht wird.

Diese Aufgabe ist gemäß der Erfindung durch die Merkmale des Patentanspruches 1 gelöst.

Demgemäß wird aus den einzelnen Komponenten für den pyrotechnischen Anzündsatz mit Hilfe geeigneter flüssiger Dispergiermittel mehrere homogene Suspensionen hergestellt, die nicht oder nur wenig explosionsgefährlich sind. Diese Suspensionen werden in kleinen Mengen mit Hilfe von Ultraschall gemischt. Die Mischung wird in dieser Konsistenz unmittelbar anschließend für den Anzünder in der jeweilig gewünschten Menge z.B. in Anzünder oder auf Anzündelemente dosiert, wonach aus der dosierten Menge die Dispersions mittel entfernt werden.

Die Anwendung von Ultraschall auf flüssige Mischungen aus mehreren Komponenten ist an sich bekannt; so ist z.B. in der DE-A1-27 12 603 ein Verfahren und eine Vorrichtung zur Modifizierung der Charakteristiken einer Flüssigkeit beschrieben, wobei die mehreren Komponenten der Flüssigkeit beim Durchfließen eines Rohres mit Hilfe von Ultraschall homogenisiert werden. Ebenso ist es aus den sowjetischen Patentanmeldungen 2050963 bzw. 2056926 bekannt, Ultraschall-Dispergiermischer zu verwenden, um auch verschiedene Komponenten insbesondere im Lebensmittelbereich miteinander zu vermischen. Bei allen diesen Mischverfahren erfolgt die Homogenisierung bzw. Vermischung kontinuierlich, eine entsprechende Dosierung und Trocknung der dosierten Mischung ist nicht vorgesehen. Außerdem spielen bei diesen Verfahren die bei der Mischung von pyrotechnischen Anzündsätzen zu berücksichtigenden Sicherheitsmassnahmen keine Rolle.

Gemäß der Erfindung werden die wenig oder nicht explosionsgefährlichen Suspensionen chargenweise in kleinen Mengen gemischt und unmittelbar im Anschluss an dieses Mischen dosiert, z.B. in das Gehäuse eines Airbag-Anzünders. Auf diese Weise wird eine absolut homogene Verteilung der Komponenten erreicht, die auch beim Entfernen des Dispersionsmittels aus der flüssigen Mischung erhalten bleibt, sodass Risse und Lunkerbildungen vermieden werden und die Zündeigenschaften des Anzünders reproduzierbar sind.

Die Korngrößen der verwendeten Feststoffe, also Metallpulver oder Metallhydride und das Kaliumperchlorat sind hierbei kleiner als 50 µm, vorzugsweise kleiner als 20 µm.

Gemäß der Erfindung kann durch eine geeignete Menge an Dispergiermittel sowohl eine optimale Vermischung der Komponenten als auch eine geeignete Viskosität der Suspension für das nachfolgende Dosieren erzielt werden. Die zur homogenen Verteilung der Komponenten in der Suspension benötigte Energie wird durch Kavitation in die Mischung eingebracht. Die Kavitation wird durch Ultraschall mit Frequenzen vorzugsweise großer als 16 kHz erzeugt. Bei der Implosion der durch die Kavitation enstehenden Gasblasen können Temperaturen von ca. 5500°C und Drücke bis 500 bar erreicht werden. Durch die Schnelligkeit des Zerfalls der Gasblasen in einer Zeitspanne von kleiner als 1 µs und durch die geringe Größenordnung der Gasblasen, die in der Regel kleiner als 150 µm sind, ist die Abkühlgeschwindkeit bei der Implosion so hoch, dass die Erwärmung der Suspension vernachlässigbar bleibt. Die chemischen Wirkungen von Ultraschall wurden bereits von K.S. Suslick in der Zeitschrift Spektrum der Wissenschaft, Heft 4, Seiten 60ff, 1989 beschrieben, wobei hier im wesentlichen Aspekte der Sonochemie von Flüssigkeiten und festen Oberflächen sowie von suspendierten Teilchen untersucht wurden.

Ein weiteres Merkmal der Erfindung ist, dass die Komponenten direkt in dem Behälter gemischt werden, aus dem im Anschluss an die Herstellung der Dispersion auch dosiert wird. Dies ist z.B. durch den Einsatz von entsprechend geformten Sonotroden, sehr gut möglich. Die Mischungen werden z.B. in Kartuschen oder Patronen hergestellt, die anschließend in eine Dosierapparatur eingesetzt werden. Die flüssigen Mischungen werden dann mit leichtem Druck oder durch Vakuum, z.B. in vorbereitete Anzündgehäuse oder auf Anzündelemente dosiert.

Um im Laufe des Dosierprozesses Sedimentationen oder Koagulationseffekte zu verhindern, können die Kartuschen oder Patronen, die die Anzündmischung enthalten, mechanischen Schwingungen oder Schallwellen ausgesetzt werden.

Durch das Mischen direkt in dem Dosierbehälter werden Abfüllund Umfüllprozesse nach dem Mischen vermieden. Durch derartige Prozesse könnten sich in den Behältern Krusten oder Antrocknungen an den Wänden ergeben, was wegen des explosionsgefährlichen Charakters der Mischung unbedingt vermieden werden muss.

Eine Vermeidung der Gefahren, die beim Mischen größerer Mengen auftreten können, ist das gemäß der Erfindung vorgesehene Mischen von in Suspension vorgemischten nicht oder nur wenig explosionsgefährlichen Komponenten des Anzündsatzes in einem relativ kleinen Mischraum und daraus das anschließende Einfüllen bzw. Dosieren in z.B. eine Anzünderhülse. Der Mischraum kann hierbei etwa mit einem Sonotroden-Anschluss oder einem mechanischen Sonotroden-Kontakt versehen sein.

Gemäß der Erfindung wird bevorzugt von der an sich gefährlichen Mischung jeweils nur soviel hergestellt wie für einen oder einige wenige Anzünder benötigt wird. Die Herstellung kann dann maschinell wirtschaftlicher in einer für eine Serienfertigung geeigneten hohen Taktfolge gesteuert werden. Wird z.B. eine Zusammensetzung des Anzündsatzes aus Kaliumperchlorat, Zirkoniumpulver, einem Binder und einem Lösemittel gewählt, dann können zwei suspensionsförmige Vormischungen hergestellt werden, die nicht oder nur wenig explosionsgefährlich sind, nämlich als eine Komponente das in dem Lösungsmittel dispergierte Kaliumperchlorat und als zweite Komponente das im Lösemittel dispergierte Zirkoniumpulver, wobei der Binder bereits im Lösemittel gelöst ist.

Zusammengefaßt besteht das erfindungsgemäße Verfahren zum Herstellen pyrotechnischer Anzünder mit einem Anzündsatz auf der Basis von Metallpulvern, Metallhydriden, Kaliumperchlorat und Bindern demnach aus den Verfahrensschritten:
1. Wiegen und Einfüllen der Komponenten oder von nicht oder wenig explosionsgefährlichen Vormischungen in eine Mischund Dosierpatrone bzw. Dosierkartusche;
2. Herstellen der Mischung in der Patrone bzw. Kartusche oder einem kleinen Mischraum durch Anwendung von Ultraschall;
3. Dosieren der pyrotechnischen Anzündmischung, sofern das Mischen nicht bereits in dem für die Anwendung des pyrotechnischen Anzündsatzes verwendeten Behälter erfolgt.

Danach werden die Anzündsätze z.B. durch Trocknung vom restlictien Dispersions mittel befreit und der weiteren Bearbeitung zugeführt.

Eine beispielhafte Zusammensetzung der Anzündmischung ist:
55 % Zirkoniumpulver
43 % Kaliumperchlorat
2 % Binderkomponente;
alle Prozentzahlen sind jeweils Gewichtsprozente.

Das Verhältnis von Feststoff zu Dispergiermittel ist variabel und liegt erfahrungsgemäß im Bereich von 70% bis 80% Feststoffen.

Als Metall werden vorzugsweise Titan oder Zirkonium bzw. deren Hydride verwendet. Der Binder wird vorzugsweise aus der Gruppe der fluorierten polymeren Aliphate ausgewählt.

Das Dispergiermittel fungiert vorzugsweise als Lösemittel für den Binder und stammt bevorzugt aus der Reihe der aliphatischen Ketone. Aceton oder Methylethylketon haben sich hierfür bewährt.

## Patentansprüche

1. Verfahren zum Herstellen pyrotechnischer Anzündsätze auf der Basis von Metallpulvern oder Metallhydridpulvern, Kaliumperchlorat und Bindern, **dadurch gekennzeichnet, daß** aus den Komponenten des Anzündsatzes mit Hilfe von flüssigen Dispersions mitteln Suspensionen hergestellt werden, die nicht oder nur wenig explosionsgefährlich sind, dass diese Suspensionen unter Verwendung von Ultraschall gemischt werden, dass unmittelbar im Anschluss an das Mischen die Mischung in dieser Konsistenz in einer gewünschten Menge dosiert wird, und dass danach aus der dosierten Menge die Dispersionsmittel entfernt werden.

2. Verfahren nach Anspruch 1, **dadurch gekennzeichnet, daß** die Suspensionen unter Verwendung von Ultraschall in der gewünschten Menge direkt in einem, den pyrotechnischen Anzündsatz aufnehmenden Gehäuse gemischt werden.

3. Verfahren nach Anspruch 1 oder 2, **dadurch gekennzeichnet, daß** die verwendeten pulverförmigen Komponenten von Metall, Metallhydrid und Kaliumperchlorat eine Korngröße von < 50 µm, vorzugsweise < 20 µm haben.

4. Verfahren nach einem der vorhergehenden Ansprüche, **dadurch gekennzeichnet, daß** als Metall Titan oder Zirkonium oder deren Hydride verwendet werden.

5. Verfahren nach einem der vorhergehenden Ansprüche, **dadurch gekennzeichnet, daß** der Binder aus der Gruppe der fluorierten polymeren Aliphaten ausgewählt ist.

6. Verfahren nach einem der vorhergehenden Ansprüche, **dadurch gekennzeichnet, daß** das Dispersionsmittel als Lösemittel für den Binder fungiert.

7. Verfahren nach einem der vorhergehenden Ansprüche, **dadurch gekennzeichnet, daß** das Dispersionsmittel aus der Reihe der aliphatischen Ketone ausgewählt wird.

8. Verfahren nach einem der vorhergehenden Ansprüche, **dadurch gekennzeichnet, daß** als Dispersionsmittel Aceton oder Methylethylketon verwendet wird.

9. Verfahren nach einem der vorhergehenden Ansprüche, **dadurch gekennzeichnet, daß** bei der Dosierung die Mischung in Schwingungen versetzt wird.

10. Verfahren nach Anspruch 9, **dadurch gekennzeichnet, daß** in die Mischung Schallwellen eingeleitet werden.

## Claims

1. Process for preparing pyrotechnic igniter charges on the basis of metal powders or metal hydride powders, potassium perchlorate and binders, **characterised in that** suspensions presenting little or no explosion hazard are prepared from the components of the igniter charge with the help of liquid dispersing agents, that these suspensions are blended using ultrasound, that immediately following the blending operation a desired quantity of the mix with this consistency is metered out, and that thereafter the dispersing agent is removed from the metered quantity.

2. Process according to claim 1, **characterised in that** using ultrasound the desired quantity of the suspensions is blended directly in a casing which receives the pyrotechnic igniter charge.

3. Process according to claim 1 or 2, **characterised in that** the employed metal, metal hydride and potassium perchlorate components in powder form have a particle size of < 50 µm, preferably < 20 µm.

4. Process according to any of the preceding claims, **characterised by** the use of titanium or zirconium or hydrides thereof as the metal.

5. Process according to any of the preceding claims, **characterised in that** the binder is selected from the group comprising fluorinated polymeric aliphates.

6. Process according to any of the preceding claims, **characterised in that** the dispersing agent acts as a solvent for the binder.

7. Process according to any of the preceding claims, **characterised in that** the dispersing agent is selected from the aliphatic ketone series.

8. Process according to any of the preceding claims, **characterised in that** acetone or methyl ethyl ketone is used as the dispersing agent.

9. Process according to any of the preceding claims, **characterised in that** during metering the mix is set oscillating.

10. Process according to claim 9, **characterised in that** sound waves are passed into the mix.

## Revendications

1. Procédé de fabrication de jeux pyrotechniques d'amorce, à base de poudres métalliques ou de poudres d'hydrures métalliques, de perchlorate de potassium et de liants, **caractérisé en ce que** des suspensions sont réalisées à partir des composants du jeu d'amorce à l'aide d'agents de dispersion liquides présentant peu ou pas de dangers d'explosion, **en ce que** ces suspensions sont mélangées par l'emploi d'ultrasons, **en ce que**, immédiatement après mélange, le mélange dans cette consistance est dosé en une quantité souhaitée, et **en ce que** ensuite les agents de dispersion sont enlevés de la quantité dosée.

2. Procédé selon la revendication 1, **caractérisé en ce que** les suspensions sont mélangées par l'emploi d'ultrasons dans la quantité désirée directement dans un boîtier renfermant le jeu pyrotechnique d'amorce.

3. Procédé selon la revendication 1 ou 2, **caractérisé en ce que** les composants en poudre utilisés de métal, d'hydrure métallique et de perchlorate de potassium ont une taille de grain < 50 µm, de préférence < 20 µm.

4. Procédé selon l'une des revendications précédentes, **caractérisé en ce que** du titane ou du zirconium, ou leurs hybrides sont utilisés en tant que métal.

5. Procédé selon l'une des revendications précédentes, **caractérisé en ce que** le liant est choisi parmi le groupe des polymères aliphatiques fluorés.

6. Procédé selon l'une des revendications précédentes, **caractérisé en ce que** l'agent de dispersion agit comme moyen dissolvant pour le liant.

7. Procédé selon l'une des revendications précédentes, **caractérisé en ce que** l'agent de dispersion est choisi dans la série des cétones aliphatiques.

8. Procédé selon l'une des revendications précédentes, **caractérisé en ce que** l'agent de dispersion utilisé est de l'acétone ou du méthyl-éthyl-cétone.

9. Procédé selon l'une des revendications précédentes, **caractérisé en ce que** le mélange subit des oscillations lors du dosage.

10. Procédé selon la revendication 9, **caractérisé en ce que** des ondes sonores sont portées dans le mélange.
